# EUROPÄISCHE PATENTANMELDUNG

(11) **EP 0 150 012 A2**
(43) Veröffentlichungstag der Anmeldung: **31.07.1985**
(21) Anmeldenummer: 85100143.8
(22) Anmeldetag: 08.01.1985
(51) Int. Cl.: D02J 13/00, D02G 3/00, D02G 3/40

(54) **Verfarhren und Vorrichtung zum Herstellen von Flockgarn**

(30) Priorität: 18.01.1984 DE 3401581
(71) Anmelder: Kühn, Vierhaus & Cie. AG, D-4050 Mönchengladbach 2 (DE)
(72) Erfinder: Schmieder, Erhard, D-4050 Mönchengladbach 3 (DE)
(74) Vertreter: Sturies, Herbert (DE)

(57) **Zusammenfassung**

Zum Herstellen von Flockgam werden auf einem laufenden synthetischen Trägerfaden zunächst thermoplastischer Klebstoff und sodann ringsum Flockfasern elektrostatisch aufgebracht, das so beflockte Garn danach in gespanntem Zustand getrocknet und schließlich aufgespult.

Um dabei zu einem Flockgarn mit hoher Elastizität und geringem Schrumpfvermögen zu kommen, wird das frisch beflockte Garn nach seinem Trocknen und noch vor seinem Aufspulen einer spannungsarmen thermischen Schrumpfbehandlung unterworfen. Hierzu ist vorrichtungsmäßig zwischen einem Trockenschrank (6) und dem Aufspulgatter (8) ein beheizbarer Schrumpfschrank (7) mit Stützrollen (13) und einer nachgeschalteten Kühlzone für die Flockgarnschar (9') vorgesehen.

## Beschreibung

Die Erfindung bezieht sich auf ein Verfahren sowie eine Vorrichtung zum Herstellen von Flockgarn, bei dem auf einem laufenden synthetischen Trägerfaden zunächst in dünner Schicht thermoplastischer Klebstoff und sodann ringsum Flockfasern elektrostatisch aufgebracht werden, das so beflockte Garn danach in gespanntem Zustand getrocknet und schließlich aufgespult wird. Vorrichtungsmäßig werden dafür eine von einer zu beflockenden Trägerfadenschar zu passierende, eine obere und untere Hochspannungselektrode sowie ein Flockfaser-Transportband aufweisende elektrostatische Beflockungseinrichtung sowie ein letzterer nachgeschalteter Trockenschrank und ein Aufspulgatter verwendet.

Verfahren und Vorrichtung obiger Art sind z.B. durch die _{DE}-PS 16 35 235 bekannt. Das elektrostatische Beflocken von Garnen erfordert eine verhältnismäßig hohe Fadenspannung der Trägerfäden sowohl während des Beflockungsvorganges als auch im Trockenschrank. Diese hohen Fadenspannungen haben jedenfalls bei synthetischen _{T}rägerfäden zur Folge, daß ihr elastisches Dehnungsverhalten dadurch wesentlich zurückgeht und sie etwa die Hälfte ihrer Reißdehnung verlieren. Zugleich wächst bei solchen beflockten synthetischen Trägerfaden ihr Schrumpfvermögen. Es entsteht ein verhältnismäßig unelastisches Flockgarn mit geringer Reißdehnung und hohem Schrumpfverhalten. Daher sind die aus synthetischem Trägerfadenmaterial gefertigten elektrostatischen Flockgarne und die daraus hergestellten Gewebe oder Gewirke nocht recht empfindlich gegen Wärmeeinwirkung, insbesondere im spannungslosen Zustand. Es kommt zu ungleich hohem Einsprung der Gewebe in Richtung der Flockfäden. Das textile Flächengebilde wird dann wellig und kann nicht als Qualitätsware verkauft und verarbeitet werden.

Der Erfindung liegt die Aufgabe zugrunde, ein elektrostatisch beflocktes Garn herzustellen, das, obwohl es synthetische Trägerfäden besitzt, die vorerwähnten Mängel nicht aufweist, vielmehr ein ungleich besseres Dehnverhalten besitzt und wesentlich unempfindlicher gegen Wärmeeinwirkung besonders auch im spannungslosen Zustand ist. Diese Aufgabe wird verfahrensmäßig nach der Erfindung im wesentlichen dadurch gelöst, daß das frisch beflockte Garn nach seinem Trocknen und noch vor seinem Aufspulen einer spannungsarmen bzw. -losen thermischen Schrumpfbehandlung unterworfen wird. Überraschenderweise hat sich nämlich gezeigt, daß das frisch beflockte Garn nach seiner vergleichsweise spannungsreichen Trocknung durch anschliessende spannungslose bzw. -arme Wärmebehandlung die gewünschte Elastizität, hohe Reißdehnung und nur geringen Restschrumpf erhält. Diese vorteilhaften Eigenschaften werden durch eine der Warmluftbehandlung bzw. dem Schrumpfen folgende Abkühlung fixiert. Es entsteht auf diese Weise ein stabiles, problemlos zu verarbeitendes Flockgarn. Die daraus gefertigten Gewebe und Gewirke sind gegenüber Wärmeeinwirkung normal stabil und gut elastisch. Darüber hinaus ist wesentlich, daß mit der Integration der Schrumpfbehandlung in den normalen Flockgarn-Herstellungsprozeß kein nennenswerter Herstellungsmehraufwand verbunden ist.

Zur vorrichtungsmäßigen Durchführung des Verfahrens ist erfindungsgemäß zwischen dem Trockenschrank und dem Aufspulgatter ein beheizbarer Schrumpfschrank mit Stützrollen und einer letzterem nachgeschalteten Kühlzone für die Flockgarnschar vorgesehen. Vor und hinter dem Schrumpfschrank sind Förderwalzenanordnungen für die Flockgarnschar vorgesehen, von denen zumindest die der Schrumpfkammer nachgeschalteten Förderwalzen mit regelbarem Antrieb versehen ist, so daß die Flockgarnschar beim Passieren der Schrumpfkammer in hinreichend spannungsarmem bzw. -losem Zustand gehalten werden kann. Dabei ist im Schrumpfgarnschrank sowohl ein horizontaler als auch vertikaler Lauf der Flockgarnschar möglich. Wichtig ist dabei aber immer, daß die Flockgarnschar in hinreichend spannungslosem Zustand ausreichend hohen Temperaturen und für genügend lange Zeit diesen Temperaturen ausgesetzt und anschließend bei immer noch geringer Fadenspannung auf Raumtemperatur abgekühlt wird, wobei sich die Temperaturen und Verweilzeiten im Einzelnen nach den spezifischen Eigenschaften des Trägerfadenmaterials richten.

In der Zeichnung ist eine Vorrichtung zum Herstellen von elektrostatisch beflocktem Garn nach der Erfindung dargestellt, und zwar durchweg in schematischer Weise. Diese Vorrichtung besteht im wesentlichen aus der Flockfaser-Aufgabeeinrichtung 1, dem umlaufend antreibbaren _{F}lockfaser-Transportband 2; der mit einer thermoplastischen Klebstofflösung 3 gefüllten Klebstoff-Auftragseinrichtung 4, der jeweils nacheinander geschalteten elektrostatischen Beflockungseinrichtung 5, dem Trokkenschrank 6, dem Schrumpfschrank 7 und dem Aufspulgatter 8. Die aus synthetischem Fadenmaterial, z.B. aus Polyamid-, Polyester- oder Polyacrylfasern bestehende, elektrostatisch zu beflockende Trägerfadenschar 9 kommt von einem nicht dargestellten Spulenablaufgatter, passiert die Klebstoffauftragseinrichtung 4, wobei sie sich in dünner Schicht mit dem Klebstoff 3 belädt, und läuft sodann durch die elektrostatische Beflockungseinrichtung 5. Diese besteht prinzipiell aus einer unteren und oberen Hochspannungselektrode 10 bzw. 11 von entgegengesetzter Polarität. Beim Passieren dieses elektrostatischen Beflockungsfeldes werden die elektrisch geerdeten _{T}rägerfäden 9 von den Flockfasern 12 rundum beschichtet, die unter dem Einfluß des elektrostatischen Feldes in radial ausgerichteter Form auf die Trägerfäden zufliegen und dort mit ihrem einen Ende in der Klebstoffschicht fest haften bleiben.

Nach Verlassen der Beflockungseinrichtung 5 gelangen die frisch beflockten Fäden, nunmehr also als Flockgarn 9', in den recht langen, nämlich 20 m und mehr betragenden Trockenschrank 6, in welchem die Flockgarnschar 9' bei höheren Temperaturen und in verhältnismäßig spannungsreichem Zustand getrocknet wird.

Nach dem Trockenprozeß passiert die Flockgarnschar 9' das Förderwalzentrio 12, um alsdann den Schrumpfschrank 7 zu durchlaufen. Dieser ist mit mehreren, in hinreichenden Abständen horizontal nebeneinander angeordneten Stützwalzen 13 versehen, die das darüber mit leichtem Auflagedruck hinwegwandernde Flockgarn 9' vorsichtig tragen und es dabei unter der Einwirkung der dem Heizgebläse 14 entstammenden Wärme ungehindert schrumpfen lassen. Damit dieses Schrumpfen spannungslos oder jedenfalls so spannungsarm wie möglich verlaufen kann, ist hinter dem Schrumpfschrank 7 ein Förderwalzenduo 15 mit regelbarem Antrieb vorgesehen, das in Abstimmung zu dem Förderwalzentrio 12 die Flockgarnspannun-g so niedrig wie möglich zu halten erlaubt. Das Garn wird durch entsprechende Oberflächengestaltung der Walzen 15 sicher geführt.

Hinter dem Förderwalzenduo 15 ist noch eine Kühlzone vorgesehen, in der die Flockgarnschar 9' unter dem Einfluß der dem Kühlluftgebläse 16 entströmenden Kühlluft 17 auf Raumtemperatur abgekühlt wird. Sodann läuft die Flockgarnschar 9' dem Aufspulgatter 8 zu, wo das einzelne Flockgarn auf den Spulen 8' aufgespult wird.

Durch die bei hinreichend hoher Temperatur und ausreichender Verweilzeit in der Schrumpfkammer 7 zustandekommende Schrumpfung des synthetischen Trägerfadenmaterials erhält man ein Flockgarn von vergleichsweise hoher Elastizität und Reißdehnung sowie geringem Schrumpfvermögen. Je nach Trägerfadenmaterial betragen die Behandlungstemperaturen in der Schrumpfkammer zwischen 140°C und 200°C. Die Garnspannung in der Schrumpfkammer liegt unter 50 p, vorzugsweise noch unter 20 p. Die Verweildauer des Flockgarns in der Schrumpfkammer sollte mindestens 0,5 min., vorzugsweise aber mehrere Minuten betragen.

## Patentansprüche

1. Verfahren zum Herstellen von Flockgarn, bei dem auf einem laufenden synthetischen Trägerfaden zunächst in dünner Schicht thermoplastischer Klebstoff und sodann ringsum Flockfasern elektrostatisch aufgebracht werden, das so beflockte Garn danach in gespanntem Zustand getrocknet und schließlich aufgespult wird, dadurch gekennzeichnet, daß das frisch beflockte Garn nach seinem Trocknen und noch vor seinem Aufspulen einer spannungsarmen thermischen Schrumpfbehandlung unterworfen wird.

2. Verfahren nach Anspruch 1, dadurch gekennzeichnet, daß das beflockte Garn nach seinem Schrumpfen und vor seinem Aufspulen gekühlt wird.

3. Vorrichtung zur Durchführung des Verfahrens nach Anspruch 1 oder 2, mit jeweils von einer zu beflockenden Trägerfadenschar zu passierenden, eine obere und untere Hochspannungselektrode sowie ein Flockfaser-Transportband aufweisenden elektrostatischen Beflockungseinrichtung, einem ihr nachgeschalteten Trockenschrank und einem Aufspulgatter, dadurch gekennzeichnet, daß zwischen Trockenschrank (6) und Aufspulgatter (8) ein beheizbarer Schrumpfschrank (7) mit Stützrollen (13) und einer nachgeschalteten Kühlzone für die Flockgarnschar (9¹) vorgesehen ist.

4. Vorrichtung nach Anspruch 3, dadurch gekennzeichnet, daß vor und hinter dem Schrumpfschrank (7) Förderwalzenanordnungen (12, 15) für die Flockgarnschar (9') vorgesehen sind, von denen zumindest die der Schrumpfkammer (7) nachgeschalteten Förderwalzen (15) mit regelbarem Antrieb versehen sind.

5. Vorrichtung nach Anspruch 3 oder 4, dadurch gekennzeichnet, daß in der Kühlzone ein die Flockgarnschar (9') beaufschlagendes Kühlluft-Gebläse (16) vorgesehen ist.

6. Vorrichtung nach einem der Ansprüche 3 bis 5, dadurch gekennzeichnet, daß die Stützwalzen (13) im Schrumpfschrank (7) im Abstand horizontal hintereinander angeordnet sind.

7. Vorrichtung nach einem der Ansprüche 3 bis 5, dadurch gekennzeichnet, daß im oberen Teil des Schrumpfschranks (7) mindestens eine Stützwalze (13) für die den Schrumpfschrank in ein- oder mehrfacher vertikaler Schleifenform passierende Flockgarnschar (9') vorgesehen ist.
